# EUROPÄISCHE PATENTSCHRIFT

(11) **EP 0 573 039 B1**
(45) Veröffentlichungstag und Bekanntmachung des Hinweises auf die Patenterteilung: **30.08.1995**
(21) Anmeldenummer: 93108937.9
(22) Anmeldetag: 03.06.1993
(51) Int. Cl.: B27N 3/14

(54) **Bindemittelhaltige Fasermatten aus Zellulose- bzw. Lignozellulosefasern**
Fibre mats containing a binding agent made from cellulosic and ligno-cellulosic fibres
Nattes en fibres cellulosiques et ligno-cellulosiques contenant un agent liant

(30) Priorität: 04.06.1992 DE 4218444
(43) Veröffentlichungstag der Anmeldung: 08.12.1993
(73) Patentinhaber: LIGNOTOCK GmbH, D-36205 Sontra (DE)
(72) Erfinder: Nicolay, Albert, Dr., W-3446 Meinhard-Neuerode (DE); Melzer, Klaus, W-4300 Essen 17 (DE)
(74) Vertreter: Pfenning, Meinig & Partner

(56) Entgegenhaltungen:
- DE-A- 3 233 385
- DE-B- 1 100 927
- FR-A- 2 281 214
- GB-A- 932 927

## Beschreibung

Bindemittelhaltige Fasermatten aus Zellulose- bzw. Lignozellulosefasern (Holzfasern), die durch Heißpressen zu Formteilen verarbeitet werden, sind in mannigfaltiger Zusammensetzung bekannt und werden auf verschiedenste Weise zu selbsttragenden Formteilen verpreßt. Die Formgebungsmöglichkeiten derartiger Fasermatten bei warmem Verpressen werden dabei vor allem durch deren mangelhafte Zugfestigkeit begrenzt. Der geringe Faserzusammenhalt der nur mittelstark verdichteten Matten führt sehr bald zu Fasertrennungen während des Umformvorganges, so daß ortlich fehlerhaftge Formteile als Ausschußware nciht immer zu vermeiden sind.

In der Vergangenheit gab es daher mancherlei technologischen Anregungen, um das Umformverhalten - wenn möglich, gekoppelt an eine Formteilverbesserung - zu verbessern. In nahezu allen Fällen wird eine derartige Verbesserung durch die Anwendung der sogenannten Faserverbund-Technologie angestrebt, wobei die Holzfasern in recht unterschiedlicher Weise mit Kunst- oder Naturfasern kombiniert bzw. verbunden werden.

Im einzelnen läßt sich die technologische Entwicklung gemäß dem hier interessierenden Stand anhand der nachfolgend aufgeführten Stichworte klassifizieren:
- Anreichung der Mattenoberflächen mit zusätzlichen Bindemitteln (DE-OS 38 14 996);
- Inhomogene Bindemittelverteilung innerhalb der Matte, ebenfalls mit Anreicherung von Bindemitteln in der Mattenoberfläche (DE-P 32 33 385);
- Übertragung der Umformkräfte vom Werkzeug auf die Mattenzuschnitte mit Hilfe von Gewebe-Schichten zur besseren Verteilung, vor allem aber zur Homogenisierung der Krafteinleitung (DE-P 27 59 279, DE-P 27 01 480);
- Einlagerung von Geweben größerer Zugfestigkeit in die Mittelschicht der Fasermatten (DE-P 34 03 670, EP-OS 0 179 301);
- Homogenes Einarbeiten von zugfesten Kunst- oder Naturfasern in die Holzfasermatte mit anschließendem Vernadeln der Matte, um deren Faserzusammenhalt zu erhöhen.
- Einbringen von Kunst- oder Naturfasern höherer Festigkeit alternierend schichtweise in das gesamte Mattenvolumen (DE-P 39 17 787), und
- Aufbringen von mit der Matte verbundenen Stabilisierungsauflagen, die im wesentlichen dehnungsfrei während der Verformung Zugkräfte aufnehmen können. Derartige Schichten werden in Form von Deckschichtauflagen aus Fäden höherer Zugfestigkeit vorgeschlagen, deren Dicke vernachlässigbar ist gegenüber der Dicke der Fasermatte (DE-P 37 21 663).

Wenn auch - vor allem durch Kombination mehrerer der aufgeführten Maßnahmen - in letzter Zeit erheblicher technologischer Fortschritt auf dem Gebiet der Formteilfertigung aus Holzfasermatten erzielt werden konnte, so haften den einzelnen Maßnahmen jedoch auch heute noch nicht hinznehmende Mängel an. Bindemittelkonzentrationen in der Oberfläche, sei es nun als zusätzliche Beleimung oder als inhomogene Bindemittelverteilung, beeinflussen zwar die physikalischen Kennwerte des fertigen Formteiles, haben jedoch keinen Einfluß auf die Verformbarkeit der Fasermatten. Verformungshilfen in Form von Kraftübertragungstüchern zwischen Werkzeug und Fasermatte (Stabilisierungstücher), wie sie bis heute zur Fertigungstechnik gehören, wenn komplizierte Formgebungen erzielt werden müssen, sind aufwendig, teuer und verschleißen schnell. Auch die Einarbeitung von Geweben in die Mattenmitte führt nur zu unvollständigen Problemlösungen. Da die Umformkräfte über die Mattenoberflächen eingeleitet werden, ist die Wirkung von Verformungshilfen in der Mitte der Fasermatte nur unvollständig, so daß Beschädigungen bei komplizierterer Formgebung nur durch die zusätzliche Verwendung von Stabilisierungstüchern vermieden werden können. Die homogene Verteilung von zugfesten Zusatzfasern innerhalb einer Holzfasermatte und deren Verbindung mit der Holzfaser durch das Nadeln mittels Fäden führt zwar zu einer guten Verteilung der eingeleiteten Zugkräfte, die Vernadelung vermindert aber die Verschieblichkeit der Einzelfaser so sehr, daß komplizierte Formgebungen stark behindert werden. Darüber hinaus lassen sich bei derartigen Matten die Oberflächeneigenschaften - und damit alle oberflächenabhängigen Formteileigenschaften - nicht beeinflussen. Als Eigenschaft sei hier nur stellvertretend genannt, die Formteil-Festigkeit und -Steifigkeit infolge verbesserter mechanischer Eigenschaften der Außenschichten, der sogenannten Sandwich-Effekt, die Oberflächendichte, die Wasseraufnahme sowie die Haftgrundeigenschaften bei der Verklebung von Kaschierungen.

Das Einarbeiten der verschiedenen Verstärkungsfasern in alternierende Schichten verbindet zwar die Vorteile einer homogenen Faserverteilung mit guter Faserverschieblichkeit, eine Beeinflussung der Oberflächenqualität der späteren Formteile ist jedoch auch mit diesem Verfahren nicht möglich.

Zusammenfassend läßt sich die vorliegende Problematik etwa wie folgt charakterisieren: Werden komplizierte Formteile gewünscht, so ist in der Fertigungspraxis immer noch das Dämpfen der Holzfasermatten, die Mehrstufenverformung und die Verwendung von Stabilisierungstüchern notwendig - insgesamt ein Aufwand, der die Produktion erschwert und verteuert.

Der Erfindung liegt daher die Aufgabe zugrunde, Holzfasermatten der beschriebenen Art zu schaffen, deren Umformverhalten ohne zusätzlichen Materialaufwand verbessert ist.

Diese Aufgabe wird durch die im kennzeichnenden Teil des Anspruches 1 angegebenen Merkmale gelöst. Die Unteransprüche geben vorteilhafte Weiterbildungen der Erfindung an.

Dadurch, daß die die Oberflächen vorgebenden Außenschichten gegenüber der bzw. den überwiegend aus dem gleichen Material bestehenden Innenschichten eine höhere Verdichtung aufweisen, erhöht sich zunächst deren Zugfestigkeit, und zwar ohne zusätzlichen Materialaufwand. Sie können also mehr Zugkräfte übertragen und wirken wie die zusätzlichen Stabilisierungsschichten des angegebenen Standes der Technik.

Besonders vorteilhaft ist es dabei, daß alle zum erprobten Stand der Technik gehörenden Varianten der Holzfasermatten mit erfindungsgemäßer Zusatzverdichtung der Außenschichten versehen werden können; durch die Erfindung wird die Anwendungsbreite dieser Matten nicht eingeschränkt.

Ein weiterer Vorteil erfindungsgemäßer Matten liegt darin, daß bei einer Zusatzverdichtung von mehr als 40 % der Außenschichten, die mindestens 20 Gew.% Fasermaterial der Matte enthalten, die Gesamtdicke der Matte gemindert wird. Fasermatten der beschriebenen Art werden bei der Formteilefertigung nicht nur geformt, sondern auch verdichtet. Hierbei treten an Stellen, an denen die Formteilflächen der Werkzeuge näherungsweise parallel zur Preßrichtung orientiert sind, Scherkräfte in der Fasermatte auf, die zu Reißern und Fehlstellen im Formteil führen. Die Dickenverminderung erfindungsgemäßer Holzfasermatten schafft also auch bessere Verformungsbedingungen. Dabei bleibt in dem Mittelbereich der Matte die für die Verformungsfähigkeit der Fasermatte notwendige Faserverschieblichkeit infolge der hier gegebenen geringeren Mattenverdichtung erhalten. Die höhere Zugfestigkeit der höher verdichteten Außenschichten und die daraus resultierende verbesserte Verformungsfähigkeit der Holzfasermatten, die nach wie vor erhaltene gute Verschieblichkeit der Fasern im größeren Teil der Matte und die verbesserten Verformungsbedingungen infolge der durch die verringerte Mattendicke verbesserten geometrischen Verhältnisse wirken dabei derart zusammen, daß beim Ausformen der Mattenzuschnitte zu Formteilen auf das Dämpfen der Fasermattenzuschnitte und auf zusätzliche zugkraftübertragende Hilfsmittel - wie Gewebeauflagen - in der Mehrzahl der Fälle verzichtet werden kann.

Holzfasermatten der beschriebenen Art werden im Prinzip durch das Ausstreuen der beleimten Holzfasern auf ein laufendes Band erzeugt. Die Fasern erhalten dabei eine Vorzugsrichtung ihrer Orientierung in Laufrichtung des Bandes. Die Zugfestigkeit der die höhere Verdichtung aufweisenden Außenschichten ist infolgedessen anisotrop: quer zur Bildungsrichtung der Matten ist sie deutlich niedriger als in Bildungsrichtung. Die ist für die Ausformung der Matten zum Formteil nachteilig, da die Zugkräfte in jeder Oberflächenrichtung der Matte wirken können und übertragen werden müssen. Besteht die höherverdichtete Außenschicht aus einer Vielzahl von Einzellagen, deren Faseranordnungen zueinander annähernd orthotrop orientiert sind, sich also näherungsweise unter einem Winkel von 90° kreuzen, so wird dieser Nachteil vermieden, und die Fasermatte wird in ihren Verformungseigenschaften unabhängig von Verformungsrichtungen, also von der (späteren) Formteilgeometrie. Die Vielzahl von Einzellagen, aus denen die höher verdichteten Außenschichten mit orthotrop-orientierten Fasern gebildet wird, erleichtert dabei bei der Fertigung der Matten eine vollständige Orientierung der Fasern im gesamten Volumen der Außenschichten, da jeweils nur dünne Einzellagen "durchorientiert" werden müssen.

Eine Faserorientierung, bei der die orthotrope Ausrichtung der Fasern in den einzelnen Schichten alternierend wechselt, kann daher für die Mattenfertigung vorteilhaft sein.

Häufig werden Holzfasermatten in geringem Maße andere Fasermaterialien, z.B. Polymerfasern, zugemischt. Eine Zumischung von weniger als 45 % längerer Nicht-Holzfasern, bezogen auf das Gewicht der Außenschichten, bewirkt eine deutliche Erhöhung ihrer Zugfestigkeit und bewirkt eine deutliche Verbesserung der Verformungsfähigkeit der Matten. Der Begriff "längere Faser" bezieht sich dabei auf die Länge der kürzeren Holzfasern, die 10 mm nicht übersteigt.

Es wurde erfindungsgemäß gefunden, daß Matten, deren Außenschichten ein spezifisches Gewicht von mehr als 0,5 g/cm³ aufweisen, während das spezifische Gewicht der Mittellage zwischen 0,3 und 0,4 g/cm³ beträgt, ein optimales Eigenschaftsspektrum bezüglich Herstellung und Handhabung der Matten sowie der Formteilfertigung ergaben. Auch die Handhabung der Matten bei ihrer Lagerung, für den Zuschnitt und Transport wird durch höher verdichtete Außenschichten infolge der vergrößerten Plattensteifigkeit erleichtert.

Die Erfindung wird nachstehend anhand der Figuren 1 und 2 näher erläutert und beispieslweise beschrieben.

Es zeigen:
- Fig. 1: eine in schematische Schnittdarstellung den Unterschied zwischen homogen verdichteten Holzfasermatten nach dem Stand der Technik und erfindungsgemäßen Matten mit verdichteten Außenschichten.
- Fig. 2: eine Möglichkeit zur Fertigung erfindungsgemäßer Matten
Zwischen der gestrichelt dargestellten Linienführung 9, 9' ist in Fig. 1 die geringer verdichtete Mittelschicht 1 einer dreischichtigen Fasermatte gezeigt. Ihre Dichte entspricht der üblichen Dichte der zum Stand der Technik gehörenden Rohmatten, sie liegt etwa zwischen 0,3 und 0,4 g/cm³. Die beiden gepunktet dargestellten zusätzlichen äußeren Verdichtungszonen 2 der erfindungsgemäßen Matte sind, wie ersichtlich, um eine bestimmte vorgenannte Dichte erhöht, bzw. ursprünglicher Dicke verringerte, was die Geamtdicke der Matte gleichzeitig herabsetzt und eine im wesentlichen materialidentische, höher zugfeste Außenschicht vorgibt.

In Fig. 2 sind verschiedene Streuvorrichtungen 6 für die Bildung der Außenschichten angedeutet, wobei die unverdickte Mittelschicht durch einen weiteren Streukopf 7, ausgestreut wird. Die umlaufenden Bänder 5, auf die das untereinander vorzugsweise identische und vorbeleimte Fasermaterial gestreut wird, laufen in Pfeilrichtung um und bewirken den Mattentransport. Zwei Kalanderwalzenpaare 3 sind vorgeheizt und bewirken sowohl die Verdichtung der beiden Außenschichten 2 als auch, fall erforderlich, deren verfestigende Stabilisierung durch Erweichen zumindest einer Komponente der Bindemittel ohne Vernetzung.

Nachdem die die Gesamtmatte 8 bildenden Material-Teilströme 1 und 2 vor einem Endkalander 4 zusammengeführt sind, läßt sich hier ein Verdichtungsgrad der Mittelschicht 1 eingestellt. Die bereits höher vorverdichteten Außenschichten 2 werden in ihrer Verdichtung nicht mehr beeinflußt. jedoch durch den Druck der Kalanderwalzen 4 ausreichend fest mit der Mittelschicht 1 verbunden.

Eine Faserorientierung in den vorverdichteten Außenschichten 2 der Fasermatte 1, 2 kann beispielsweise dadurch erreicht werden, daß die Kalanderwalzen 3 Oberflächenmuster, beispielsweise in Form von Schrägrillungen, aufweisen.

Die Fig. 2 zeigt beispielsweise, wie erfindungsgemäße Dreischichtmatten 8 gefertigt werden können. Andere Vorgehensweisen, auch eine größere Schichtzahl sind möglich; z.B. können materialidentische Außenschichten 2 auch separat vorgefertigt werden und auf andere Weise mit der Mittelschicht 1 verbunden werden.

## Patentansprüche

1. Bindemittelhaltige Lignozellulose- bzw. Holzfaser-Mehrschichtmatte zur Herstellung von räumlich verformten Formteilen für die Innenverkleidung von Fahrzeugen,
dadurch **gekennzeichnet,**
daß die die Oberflächen vorgebenden Außenschichten gegenüber der bzw. den überwiegend aus dem gleichen Material bestehenden Innenschichten eine höhere Verdichtung aufweisen, wobei der Gewichtsanteil der Außenschichten mindestens 20 % des Gewichtes der Gesamtmatte beträgt und die Außenschichten eine mindestens 40 %ige höhere Verdichtung aufweisen.

2. Mehrschichtmatte nach Anspruch 1,
dadurch gekennzeichnet, daß jede der Außenschichten aus einer Vielzahl von Einzellagen gebildet ist, deren Faseranordnungen zueinander annähernd orthotrop orientiert sind.

3. Mehrschichtmatte nach Anspruch 1 und 2,
dadurch gekennzeichnet, daß die orthotrope Ausrichtung der Fasern in den einzelnen Schichten alternierend wechselt.

4. Mehrschichtmatte nach Anspruch 1 bis 3,
dadurch gekennzeichnet, daß die Außenschichten einen Anteil von längeren Nicht-Holzfasern - bezogen auf das Gewicht der Außenschichten - von weniger als 45 % aufweisen.

5. Mehrschichtmatte nach wenigstens einem der vorhergehenden Ansprüche,
dadurch gekennzeichnet, daß die Außenschichten ein spezifisches Gewicht von mehr als 0,5 g/cm³ aufweisen und die Dichte der Mittelschicht zwischen 0,3 und 0,4 g/cm³ liegt.

## Claims

1. Lignocellulose or wood-fibre multi-layer matting containing bonding agents for producing spatially deformable shapes for interior panelling of vehicles, **characterized in that** the outer layers representing the surfaces are of higher density than the inner layer(s) which is/are predominantly made of the same material, and that the weight proportion of the outer layers is at least 20% of the weight of the entire matting, and the density of the outer layers is at least 40% higher.

2. A multi-layer matting according to claim 1, **characterized in that** each of the outer layers is composed of a plurality of individual layers the fibre arrangements of which are virtually orthotropic to each other.

3. A multi-layer matting according to claim 1 and 2, **characterized in that** the orthotropic orientation of the fibres changes alternatingly in the individual layers.

4. A multi-layer matting according to claim 1 to 3, **characterized in that** the outer layers contain a proportion of longer non-wood fibres, relative to the weight of the outer layers, of less than 45%.

5. A multi-layer matting according to at least one of the above claims, **characterized in that** the outer layers have a specific weight of more than 0.5 g/cm³, and the density of the middle layer is between 0.3 and 0.4 g/cm³.

## Revendications

1. Natte stratifiée de fibres de lignocellulose ou de bois contenant un agent liant pour fabriquer des pièces moulées pour le garnissage interne de véhicules, caractérisée en ce que les couches externes constituant les surfaces présentent une densité supérieure à celle de la couche interne ou des couches internes constituées de manière prépondérante de la même matière, la fraction pondérale des couches externes formant au moins 20 % du poids de la natte totale et les couches externes présentant une densité supérieure d'au moins 40 %.

2. Natte stratifiée selon la revendication 1, caractérisée en ce que chacune des couches externes est formée d'une série de couches individuelles, dont les réseaux fibreux ont une orientation approximativement orthotrope les uns par rapport aux autres.

3. Natte stratifiée selon les revendications 1 et 2, caractérisée en ce que l'alignement orthotrope des fibres dans les couches individuelles varie en alternance.

4. Natte stratifiée selon les revendications 1 à 3, caractérisée en ce que les couches externes présentent une fraction de fibres plus longues qui ne sont pas constituées de bois, de moins de 45 % par rapport au poids des couches externes.

5. Natte stratifiée selon l'une quelconque des revendications précédentes, caractérisée en ce que les couches externes ont un poids spécifique de plus de 0,5 g/cm³ et en ce que le poids spécifique de la couche centrale se situe entre 0,3 et 0,4 g/cm³.
